# EUROPÄISCHE PATENTSCHRIFT

(11) **EP 3 825 428 B1**
(45) Veröffentlichungstag und Bekanntmachung des Hinweises auf die Patenterteilung: **16.11.2022**
(21) Anmeldenummer: 19211356.1
(22) Anmeldetag: 25.11.2019
(51) Int. Cl.: C22C 21/02, C22C 21/04, C22F 1/043

(54) **DRUCKGUSSBAUTEIL UND VERFAHREN ZUR HERSTELLUNG EINES DRUCKGUSSBAUTEILS**
DIE CAST COMPONENT AND METHOD FOR PRODUCING A DIE CAST COMPONENT
COMPOSANT MOULÉ SOUS PRESSION ET PROCÉDÉ DE FABRICATION D'UN COMPOSANT MOULÉ SOUS PRESSION

(43) Veröffentlichungstag der Anmeldung: 26.05.2021
(73) Patentinhaber: AMAG casting GmbH, 5282 Braunau am Inn-Ranshofen (AT); Audi AG, 85045 Ingolstadt (DE); Friedrich-Alexander-Universität Erlangen-Nürnberg, 91054 Erlangen (DE)
(72) Erfinder: HUMMEL, Marc, 74363 Güglingen (DE); KOHLHEPP, Marius, 74321 Bietigheim-Bissingen (DE); MÜLLER, Robin, 92224 Amberg, (DE); HÖPPEL, Heinz Werner, 91058 Erlangen, (DE); FRAGNER, Werner, 5271 Moosbach, (AT)
(74) Vertreter: Jell, Friedrich

(56) Entgegenhaltungen:
- EP-A2- 2 138 593
- CN-A- 106 244 957
- JP-A- H01 283 336
- SCHNEIDER W ET AL: "WAERMEBEHANDLUNG VON ALUMINIUM-GUSSLEGIERUNGEN FUER DAS VAKUUM- DRUCKGIESSEN. TEIL 4: ERGEBNISSE VON AUSLAGERUNGSVERSUCHEN", GIESSEREI,, Bd. 83, Nr. 19, 30. September 1996 (1996-09-30), Seiten 23-27, XP000627093, ISSN: 0016-9765

## Beschreibung

Die Erfindung betrifft ein Druckgussbauteil und ein Verfahren zur Herstellung dieses Druckgussbauteils.

Um bei einem dünnwandigen Druckgussbauteil, beispielsweise bei Strukturbauteilen für Kraftfahrzeuge, die Festigkeit (R_{p0,2}, Rₘ) und die Duktilität (bzw. Bruchdehnung A₅) in ein gewünschtes Verhältnis zueinander zu bringen - damit beispielsweise crashrelevante FDI-Werte [FDI=Festigkeits-Duktilitäts-Index, der sich aus Materialkennwerten Rₘ, R_{p0,2} und A₅ berechnet, nämlich FDI = (Rₘ+3* R_{p0,2})/4*A₅/100] im Automobilbereich zu erfüllen sind -, schlägt die EP3176275A1 eine Wärmebehandlung einer Al-Si-Aluminiumlegierung mit einem zweistufigen Glühen, Abschrecken und dreistufigen Warmauslagern vor. Dieses Verfahren führt auch zu einer guten Stanznieteignung - also einem Fügen durch Umformen -, was im Wesentlichen von der Duktilität des Druckgussbauteils abhängig ist. Insbesondere bedarf es beim Stanznieten unter Verwendung einer Dommatrize im Vergleich zu anderen Matrizen (Flachmatrize, Kugelmatrize etc.) der höchsten Verformungsfähigkeit am Druckgussbauteil. Ist die Verformungsfähigkeit des Materials nicht ausreichend, entstehen matrizenseitig Risse im Druckgussbauteil. Eine weitere Verbesserung der Stanznieteignung durch Erhöhung der Duktilität bedingt wiederum Verluste bei der Festigkeit - was nachteilig crashrelevante FDI-Werte reduziert.

Die Erfindung hat sich außerdem ausgehend vom eingangs geschilderten Stand der Technik die Aufgabe gestellt, ein Druckgussbauteil zu schaffen, das sich im Vergleich zu bekannten Druckgussbauteilen in einer verbesserten Stanznieteignung bei gleicher Bruchdehnung und Festigkeit auszeichnet.

Die Erfindung löst die gestellte Aufgabe durch die Merkmale des Anspruchs 1.

Indem das Druckgussbauteil eine aushärtbare Aluminiumlegierung mit 5,0 bis 9,0 Gew.-% Silizium (Si) und von 0,25 bis 0,5 Gew.-% Magnesium (Mg) und als Rest Aluminium sowie herstellungsbedingt unvermeidbare Verunreinigungen mit jeweils maximal 0,05 Gew.-% und gesamt höchstens 0,15 Gew.-% aufweist, kann eine vergleichsweise hohe Streckgrenze (R_{p0,2}) von größer 190 MPa und auch eine Bruchdehnung A₅ von größer gleich 7 % ermöglicht werden.

| | |
|---|---|
| Si: | 5,0 bis 9,0 Gew.-% Silizium (Si), was einen reduzierten Anteil im Vergleich mit dem Stand der Technik darstellt, kann den Anteil an rissauslösenden Primärphasen (nämlich eutektischen Siliziumpartikel) deutlich verringern. Damit reduziert sich deren negative Einfluss beim Fügen durch Umformen. |
| Mg: | 0,25 bis 0,5 Gew.-% Magnesium (Mg) kann eine Streckgrenze (R_{p0,2}) von größer 190 MPa ermöglichen. |

Besonders aber verbessert sich durch die Stanznieteignung des Druckgussbauteils, weil Gleichmaßdehnung (A_{g}) und Einschnürdehnung (A_{z}) die Bedingung A_{z} ≥ A_{g}/2 erfüllen. Dadurch kann dieses hochfeste Druckgussbauteil selbst bei dünnwandiger Ausführung rissfrei einem Fügen durch Umformen, beispielsweise Stanznieten oder Durchsetzfügen, unterworfen werden.

Zusätzlich zu Si und Mg kann die Aluminiumlegierung optional ein oder mehrere Legierungselemente der Gruppe aufweisen: bis 0,8 Gew.-% Mangan (Mn), von 0,08 bis 0,35 Gew.-% Zink (Zn), von 0,08 bis 0,35 Gew.-% Chrom (Cr), bis 0,30 Gew.-% Zirkonium (Zr), bis 0,25 Gew.-% Eisen (Fe), bis 0,15 Gew.-% Titan (Ti), bis 0,20 Gew.- % Kupfer (Cu), bis 0,025 Gew.-% Strontium (Sr), bis 0,2 Gew.-% Vanadium (V) und/oder bis 0,2 Gew.-% Molybdän (Mo).

Vorgenannte Stanznieteignung ist weiter verbesserbar, wenn das Druckgussbauteil eine Gleichmaßdehnung (A_{g}) von mindestens 6 % und eine Einschnürdehnung (A_{z}) von mindestens 4 % aufweist.

Weiteres sind in der erfindungsgemäßen Aluminiumlegierung für Silizium (Si) und/oder Zink (Zn) und/oder Magnesium (Mg) und/oder Mangan (Mn) und/oder Kupfer (Cu) und/oder Eisen (Fe) und/oder Titan (Ti) und/oder Strontium (Sr) folgender Gehalt oder folgende Gehalte vorstellbar:
- von mehr als 6,5 bis 9,0 Gew.-% Silizium (Si)
   insbesondere von mehr als 6,5 bis 8 Gew.-% Silizium (Si)
- von 0,3 bis 0,5 Gew.-% Magnesium (Mg)
- von 0,3 bis 0,6 Gew.-% Mangan (Mn)
- von 0,15 bis 0,3 Gew.-% Zink (Zn)
   insbesondere von 0,15 bis 0,25 Gew.-% Zink (Zn)
- von 0,10 bis 0,20 Gew.-% Kupfer (Cu)
- von 0,10 bis 0,25 Gew.-% Eisen (Fe)
   insbesondere von 0,15 bis 0,25 Gew.-% Eisen (Fe)
- von 0,05 bis 0,15 Gew.-% Titan (Ti)
- von 0,015 bis 0,025 Gew.-% Strontium (Sr)

Besonders hohe FDI-Werte sind erreichbar, wenn die aushärtbare Aluminiumlegierung von mehr als 6,5 bis 9,0 Gew.-% Silizium (Si), insbesondere von mehr als 6,5 bis 8 Gew.-% Silizium (Si), aufweist.

| | |
|---|---|
| Si: | 6,5 < Gew.-% Silizium (Si) ≤ 9,0 können beispielsweise bei ausreichend guter Gießbarkeit der Legierung auch rissauslösende Primärphasen reduziert werden, was das Fügen durch Umformen noch weiter verbessern kann - dies um so mehr, wenn die Bedingung 6,5 < Gew.-% Silizium (Si) ≤ 8,0 erfüllt wird. |

Festigkeit und Duktilität sind weiter zu verbessern, wenn die Aluminiumlegierung von 0,15 bis 0,3 Gew.-% Zink (Zn) und/oder von 0,3 bis 0,5 Gew.-% Magnesium (Mg) aufweist.

| | |
|---|---|
| Zn: | Ein Gehalt von 0,15 bis 0,3 Gew.-% Zink (Zn) kann die Duktilität des Druckgussbauteils weiter verbessern. Bevorzugt weist Zink (Zn) einen Gehalt von 0,15 bis 0,25 Gew.-% auf. |
| Mg: | Ein Gehalt von 0,3 bis 0,5 Gew.-% Magnesium (Mg) kann die Streckgrenze (R_{p0,2}) weiter erhöhen. |

Die Gießbarkeit der Druckgusslegierung kann weiter verbessert werden, wenn die Aluminiumlegierung von 0,3 bis 0,6 Gew.-% Mangan (Mn) aufweist.

Die Festigkeit der Aluminiumlegierung kann mit einem Gehalt an Kupfer (Cu) von 0,10 bis 0,20 Gew.-% weiter erhöht werden.

Zudem kann durch diesen Gehalt an Kupfer die Aluminiumlegierung einen höheren Gehalt an Sekundäraluminium aufweisen, was weiter erhöht werden kann, wenn die Aluminiumlegierung 0,15 bis 0,25 Gew.-% Eisen (Fe) aufweist. Dies insbesondere, wenn die Aluminiumlegierung von 0,15 bis 0,25 Gew.-% Eisen (Fe) aufweist.

Duktilität und Festigkeit der Aluminiumlegierung kann mit 0,05 bis 0,15 Gew.-% Titan (Ti) verbessert, wobei von 0,015 bis 0,025 Gew.-% Strontium (Sr) die Duktilität weiter optimieren kann.

Vorstellbar ist weiter, dass die Aluminiumlegierung bis 0,05 Gew.-% Mangan (Mn) und/oder bis 0,05 Gew.-% Kupfer (Cu) aufweist.

| | |
|---|---|
| Mn: | Ein Gehalt an Mangan (Mn) bis 0,05 Gew.-% kann zu einer signifikanten Duktilitätssteigerung führen. Solch eine Beschränkung des Mangangehalts kann nämlich den Anteil an rissauslösenden Primärphasen (manganhaltigen intermetallischen Phasen) noch weiter reduzieren, welche das Gussbauteil strukturell schwächen würden, insbesondere beim Fügen durch Umformen. |
| Cu: | Ein Gehalt an Kupfer (Cu) bis 0,05 Gew.-% kann zudem die Rissneigung weiter reduzieren, was das Fügen durch Umformen weiter erleichtern bzw. das Stanznieten weiter verbessern kann. |

Das erfindungsgemäße Druckgussbauteil ist insbesondere als Karosseriekomponente für ein Kraftfahrzeug geeignet. Vorzugsweise ist das Druckgussbauteil mit dem anderen Bauteil über eine Stanzniete fest verbunden. Das Druckgussbauteil ist vorzugsweise als Karosseriekomponente Teil eines Kraftfahrzeugs.

Die Erfindung hat sich ausgehend vom eingangs geschilderten Stand der Technik die Aufgabe gestellt, das Verfahren zu verändern, um bei nahezu gleichbleibenden FDI-Werten am Druckgussbauteil, die Stanznieteignung weiter zu verbessern. Zudem soll das Verfahren einfach handhabbar und reproduzierbar ausgeführt werden können.

Die Erfindung löst die gestellte Aufgabe hinsichtlich des Verfahrens durch die Merkmale des Anspruchs 8.

Wird eine aushärtbare Aluminiumlegierung mit 5,0 bis 9,0 Gew.-% Silizium (Si) und von 0,25 bis 0,5 Gew.-% Magnesium (Mg) und als Rest Aluminium sowie herstellungsbedingt unvermeidbare Verunreinigungen mit jeweils maximal 0,05 Gew.-% und gesamt höchstens 0,15 Gew.-% verwendet, kann eine besondere Wärmebehandlung durchgeführt werden.

| | |
|---|---|
| Si: | Mit 5,0 bis 9,0 Gew.-% Silizium (Si) kann zunächst aufgrund der Untergrenze von 5,0 Gew.-% die Gießbarkeit der Aluminiumlegierung auch bei komplexen Konturen sichergestellt werden. Zudem kann aufgrund der Obergrenze von 9,0 Gew.-% Silizium (Si) die Aluminiumlegierung auf eine Glühbehandlung bei höheren Temperaturen vorbereitet werden. |
| Mg: | Mit 0,25 bis 0,5 Gew.-% Magnesium (Mg) kann die Aluminiumlegierung zur Erreichung einer erhöhten Festigkeit, insbesondere Streckgrenze (R_{p0,2}), vorbereitet werden. |

Auf Basis dieser Si- und Mg-Gehalte wird sohin die Al-Si-Legierung für eine erhöhte Festigkeit bei reduzierter Duktilität vorbereitet - nämlich, indem ein erstes Glühen bei einer Temperatur im Bereich von 320 °C (Grad Celsius) bis 450 °C über eine Zeitdauer von 20 bis 75 Minuten und ein zweites Glühen bei einer Temperatur im Bereich von 510 °C bis 540 °C über eine Zeitdauer von 5 bis 35 Minuten erfolgt, also bei erhöhten Temperaturen gegenüber dem Stand der Technik. Durch das, dem Glühen anschließende Abschrecken mit einem Temperaturgradienten im Bereich von größer 4 K/s werden die Eigenschaften (erhöhte Festigkeit bei reduzierter Duktilität) am Druckgussbauteil eingestellt.

Eine Verschiebung der mechanischen Eigenschaften von Duktilität in Richtung Festigkeit kann in weiterer Folge durch eine Überalterung des Druckgussbauteils mithilfe einer zumindest dreistufigen Warmauslagerung kompensiert werden.

Hierzu hat sich als vorteilhaft herausgestellt, wenn eine erste Warmauslagerung bei einer Temperatur im Bereich von 100 °C bis 180 °C über eine Zeitdauer von 40 Minuten bis 150 Minuten, eine zweite Warmauslagerung bei einer Temperatur im Bereich von 180 °C bis 300 °C über eine Zeitdauer von 30 Minuten bis 100 Minuten und eine dritte Warmauslagerung bei einer Temperatur im Bereich von 230 °C bis 300 °C über eine Zeitdauer von 5 Minuten bis 120 Minuten erfolgen. Damit kann ein T7-Zustand am Druckgussbauteil erreicht werden, welcher nicht nur vorgegebenen FDI-Werte aus Festigkeit (Rp02, Rm) und Duktilität bzw. Bruchdehnung A₅ erfüllt, sondern überraschend auch eine deutliche Erhöhung der Stanznieteignung aufweist. Untersuchungen ergaben, dass das erfindungsgemäße Verfahren besonders Einfluss auf das Verhältnis zwischen Einschnürdehnung (A_{z}) und Gleichmaßdehnung (A_{g}) nimmt, welche Einschnürdehnung A_{z} sich durch die Gleichung A_{z}=A(bzw. A₅)-A_{g} bestimmt. Erfindungsgemäß ergibt sich sohin bei einer vergleichsweise hochfesten Al-Si-Aluminiumlegierung im Zustand T7 eine Einschnürdehnung A_{z}, welche größer gleich A_{g}/2 ist - was ein rissfreies Stanznieten sicherstellt, insbesondere auch ein Stanznieten unter Verwendung einer Dommatrize, was matrizenseitig besonders hohe Verformungsfähigkeit vom Druckgussbauteil fordert.

Dies ist auch bei einem dünnwandigen Druckgussbauteil erreichbar, beispielsweise für den Karosseriebau, welche derzeit einem Fügen durch Umformen, vor allem einem Stanznieten, nicht zuverlässig zugänglich waren.

Zudem bedarf das erfindungsgemäße Verfahren im Vergleich zu bekannten anderen Verfahren lediglich einer Adaptierung in Temperatur und Haltedauer - was vergleichsweise einfach handhabbar ist und so die Reproduzierbarkeit des Verfahrens verbessert.

Durch das erfindungsgemäße Verfahren kann sohin die Herstellung eines Druckgussbauteils sicherstellen, das eine Streckgrenze (R_{p0,2}) von größer 190 MPa und eine Bruchdehnung (A₅) von größer gleich 7 % aufweist und dessen Gleichmaßdehnung (A_{g}) und Einschnürdehnung (A_{z}) die Bedingung A_{z} ≥ A_{g}/2 erfüllt.

Vorzugsweise kann das hergestellte Druckgussbauteil eine Gleichmaßdehnung (A_{g}) von mindestens 6 % und eine Einschnürdehnung (A_{z}) von mindestens 4 % aufweisen. Zusätzlich zu Si und Mg kann die Aluminiumlegierung folgende weitere Legierungselemente optional aufweisen, nämlich bis 0,8 Gew.-% Mangan (Mn), von 0,08 bis 0,35 Gew.-% Zink (Zn), von 0,08 bis 0,35 Gew.-% Chrom (Cr), bis 0,30 Gew.-% Zirkonium (Zr), bis 0,25 Gew.-% Eisen (Fe), bis 0,15 Gew.-% Titan (Ti), bis 0,20 Gew.- % Kupfer (Cu), bis 0,025 Gew.-% Strontium (Sr), bis 0,2 Gew.-% Vanadium (V) und/oder bis 0,2 Gew.-% Molybdän (Mo).

Die Einschnürdehnung A_{z} ist weiter verbesserbar, wenn das erste Glühen bei einer Temperatur im Bereich von 390 °C bis 410 °C und/oder über eine Zeitdauer von 50 Minuten bis 70 Minuten erfolgt. Zudem kann durch diesen vergleichsweise engen Temperatur- und Zeitbereich reproduzierbarer auf die mechanischen Eigenschaften am fertigen Druckgussbauteil Einfluss genommen werden.

Erfolgt das zweite Glühen bei einer Temperatur im Bereich von 520 °C bis 535 °C, insbesondere von 525 °C bis 535 °C, und/oder über eine Zeitdauer von 25 bis 30 Minuten, ist beispielsweise aufgrund der vergleichsweise kurzen Haltedauer ein Verzug am Druckgussbauteil vermeidbar. Dies verbessert zudem auch die Reproduzierbarkeit des Verfahrens.

Die Festigkeitswerte können in vergleichsweise engen Grenzen eingestellt werden, wenn das Abschrecken mit einem Temperaturgradienten im Bereich von 7 K/s bis 20 K/s erfolgt. Dieses beschleunigte Abkühlen kann beispielsweise durch Abkühlung an bewegter Luft, etc. erfolgen.

Vorzugsweise erfolgt die erste Warmauslagerung bei einer Temperatur im Bereich von 140 °C bis 160 °C und/oder über eine Zeitdauer von 110 Minuten bis 130 Minuten, um das Druckgussbauteil zunächst in einen T64-Zustand zu versetzen.

Ein T6-Zustand am Druckgussbauteil wird erreicht, indem die zweite Warmauslagerung bei einer Temperatur im Bereich von 190 °C bis 210 °C und/oder über eine Zeitdauer von 50 Minuten bis 70 Minuten erfolgt.

Erfolgt die dritte Warmauslagerung bei einer Temperatur im Bereich von 230 °C bis 270 °C und/oder über eine Zeitdauer von 10 Minuten bis 30 Minuten, sind am Druckgussbauteil Festigkeit und Duktilität noch genauer einstellbar. Insbesondere aber ist damit eine vergleichsweise hohe Einschnürdehnung (A_{z}) erreichbar, was die Rissgefahr beim Stanznieten des Druckgussbauteils noch weiter reduzieren kann.

Zum Nachweis der erzielten Effekte wurden aus verschiedenen Gusslegierungen dünnwandige Gussbauteile im Druckgussverfahren hergestellt. In den Figuren ist der Erfindungsgegenstand beispielsweise dargestellt. So zeigen
- Fig. 1: eine Ansicht zum Ablauf der erfindungsgemäßen Wärmebehandlung,
- Fig. 2a: abgerissener Querschliff von zwei stanzgenieteten Bauteilen, wobei das untere Bauteil ein Druckgussbauteil nach dem Stand der Technik ist,
- Fig. 2b: eine dreidimensionale, matrizenseitige Ansicht der Fig. 2a,
- Fig. 3a: abgerissener Querschliff von zwei stanzgenieteten Bauteilen, wobei es sich beim unteren Bauteil um das erfindungsgemäße Druckgussbauteil handelt, und
- Fig. 3b: eine dreidimensionale, matrizenseitige Ansicht der Fig. 3a.

Die Zusammensetzungen der untersuchten Legierungen sind in der Tabelle 1 angeführt, wobei zu den in dieser Tabelle angeführten Legierungselementen als Rest Aluminium und herstellungsbedingt unvermeidbare Verunreinigungen mit jeweils maximal 0,05 Gew.-% und gesamt höchstens 0,15 Gew.-% hinzukommen.

**Tabelle 1: Übersicht zu den Aluminiumlegierungen**

| Legierungen | Si Gew.-% | Mg Gew.-% | Mn Gew.-% | Fe Gew.-% | Zn Gew.-% | Zr Gew.-% | Ti Gew.-% | Sr Gew.-% |
|---|---|---|---|---|---|---|---|---|
| AlSi10Mg0,4Mn | 10,5 | 0,4 | 0,61 | <0,22 | 0,2 | 0,15 | 0,06 | 0,02 |
| AlSi7Mg0,4 | 7 | 0,4 | 0,05 | ≤0,15 | 0,2 | 0,15 | 0,06 | 0,02 |

Die Legierungen AlSi7Mg0,4 bewegt sich in den erfindungsgemäßen Gehaltsgrenzen nach den unabhängigen Ansprüchen. Legierung AlSi10Mg0,4Mn weist im Vergleich zu Legierung AlSi7Mg0,4 einen wesentlich höheren Si-Gehalt auf - und liegt diesbezüglich sohin außerhalb der erfindungsgemäßen Gehaltsgrenzen.

Die Druckgussbauteile P1 (Stand der Technik) und I1 (erfindungsgemäß) mit den diesbezüglichen Al-Si-Aluminiumlegierungen wurden nach Tabelle 2 folgender Wärmebehandlung unterzogen:

**Tabelle 2: Übersicht zur Wärmebehandlung**

| Bauteil | Legierung | Glühen | | Absch recken | Warmauslagern | | |
|---|---|---|---|---|---|---|---|
| | | erstes | zweites | | erstes | zweites | drittes |
| P1 | AlSi10Mg0,4Mn | 400 °C 1 h | 510 °C 30 min | 3 K/s | 120 °C 2 h | 230 °C 1 h | |
| I1 | AlSi7Mg0,4 | 400 °C 1 h | 530 °C 30 min | 7 K/s | 150 °C 2 h | 200 °C 1 h | 250 °C 20 min |

In der Fig. 1 ist der Ablauf der erfindungsgemäßen Wärmebehandlung näher dargestellt: Zuerst erfolgt ein zweistufiges Glühen, nämlich ein erstes Glühen 1.1 und ein daran anschließendes zweites Glühen 1.2, darauffolgend ein Abschrecken 2 und nach einer gewissen Lagerzeit eine dreistufige Warmauslagerung mit einem ersten Erwärmen 3.1, einem anschließenden zweiten Erwärmen 3.2 und einem anschließenden dritten Erwärmen 3.3. Das Gussbauteil I1 durchschreitet bei dieser Wärmebehandlung verschiedenste Zustände von T4, T6x, T6 bis zu T7, wie in Fig. 1 zu erkennen.

In Fig. 1 ist auch der Unterschied beim zweiten Glühen 1.2 zwischen der Erfindung I1 und dem Stand der Technik P1 zu erkennen. So erfolgt das zweite Glühen im Stand der Technik P1 mit einer deutlich niedrigeren Temperatur als bei der Erfindung I1. Im Gegensatz zur Erfindung fehlt dem Gussbauteil P1 ein drittes Warmauslagern. Wesentliche Unterschiede finden sich auch in den Parametern des zweiten Glühens - diese Unterschiede führt insgesamt dazu, dass sich nach der Wärmebehandlung das Gussbauteil P1 im Zustand T6 befindet.

Die beiden Druckgussteile P1 und I1 wurden schließlich auf ihre mechanischen Eigenschaften hin untersucht. Hierzu wurden Streckgrenze R_{p0,2}, Zugfestigkeit Rₘ, Bruchdehnung A₅ sowie die Gleichmaßdehnung A_{g} bestimmt. Die erhaltenen Messwerte sind in der Tabelle 3 zusammengefasst. Die Einschnürdehnung A_{z} wurde aus Bruchdehnung A₅ und Gleichmaßdehnung A_{g} errechnet.

**Tabelle 3: mechanische Kennwerte**

| Bauteil | R_{p0,2} [MPa] | Rₘ [MPa] | A₅ [%] | A_{g} [%] | A_{z} [%] =A₅-A_{g} |
|---|---|---|---|---|---|
| P1 | 195 | 277 | 12,8 | 8,7 | 3,7 |
| I1 | 195 | 250 | 12,4 | 6,7 | 6,1 |

Gemäß Tabelle 3 weist das erfindungsgemäße Druckgussbauteil I1 eine deutlich höhere Einschnürdehnung (A_{z}) auf - womit das Druckgussbauteil I1 eine besonders gute Stanznieteignung aufweist bzw. generell für ein Fügen durch Umformen besonders geeignet ist.

Diese Eignung wurde durch ein Stanznieten unter Verwendung einer Dommatrize geprüft - und zwar wurde ein Aluminiumblech A der 6xxx Reihe matrizenseitig mit dem Druckgussbauteil P1 bzw. mit dem Druckgussbauteil I1 matrizenseitig unter Verwendung eines Nietelements N stanzgenietet. Die Ergebnisse dieses Stanznietens sind in den Figuren 2a, 2b bzw. 3a, 3b ersichtlich.

So sind im Querschliff nach Fig. 2a zur AlSi10Mg0,4Mn im T6-Zustand mehrere Risse R zu erkennen, wohingegen im Querschliff nach Fig. 3a zur erfindungsgemäßen Al-Si7Mg0,4-Legierung im hochfesten T7-Zustand keine Risse zu erkennen sind. Zudem zeigt die AlSi10Mg0,4Mn T6 nach Fig. 2b zahlreiche tiefe Risse matrizenseitig, wohingegen die Risse bei AI-Si7Mg0,4 T7 deutlich feiner ausgeprägt sind. Deren Anzahl ist zwar höher, jedoch sind diese aufgrund ihrer geringen Breite und Tiefe unkritisch. Erfindungsgemäß verbessert sich sohin ein Niet-Ergebnis signifikant gegenüber dem Stand der Technik.

Aus diesem Grund weist auch das erfindungsgemäße Druckgussbauteil I1 beispielsweise eine besonders gute Eignung für dünnwandige Formteile an einer Karosserie eines Fahrzeugs, vorzugsweise eines Kraftfahrzeugs, auf.

## Patentansprüche

1. Druckgussbauteil aus einer aushärtbaren Aluminiumlegierung mit folgenden Legierungsbestandteilen:
| | |
|---|---|
| von 5,0 bis 9,0 | Gew.-% Silizium (Si), |
| von 0,25 bis 0,5 | Gew.-% Magnesium (Mg) und optional |
| bis 0,8 | Gew.-% Mangan (Mn), |
| von 0,08 bis 0,35 | Gew.-% Zink (Zn), |
| von 0,08 bis 0,35 | Gew.-% Chrom (Cr), |
| bis 0,30 | Gew.-% Zirkonium (Zr), |
| bis 0,25 | Gew.-% Eisen (Fe), |
| bis 0,15 | Gew.-% Titan (Ti), |
| bis 0,20 | Gew.-% Kupfer (Cu), |
| bis 0,025 | Gew.-% Strontium (Sr), |
| bis 0,2 | Gew.-% Vanadium (V), |
| bis 0,2 | Gew.-% Molybdän (Mo), |
und als Rest Aluminium sowie herstellungsbedingt unvermeidbare Verunreinigungen mit jeweils maximal 0,05 Gew.-% und gesamt höchstens 0,15 Gew.-%,
wobei das Druckgussbauteil
eine Streckgrenze (R_{p0,2}) von größer 190 MPa und
eine Bruchdehnung (A₅) von größer gleich 7 % aufweist und
Gleichmaßdehnung (A_{g}) und Einschnürdehnung (A_{z}) die Bedingung A_{z} ≥ A_{g}/2 erfüllt.

2. Druckgussbauteil nach Anspruch 1, **dadurch gekennzeichnet, dass** dieses Druckgussbauteil
eine Gleichmaßdehnung (A_{g}) von mindestens 6 % und
eine Einschnürdehnung (A_{z}) von mindestens 4 % aufweist.

3. Druckgussbauteil nach Anspruch 1 oder 2, **dadurch gekennzeichnet, dass** die aushärtbare Aluminiumlegierung
von mehr als 6,5 bis 9,0 Gew.-% Silizium (Si),
insbesondere von mehr als 6,5 bis 8 Gew.-% Silizium (Si),
und/oder
von 0,3 bis 0,5 Gew.-% Magnesium (Mg),
und/oder
von 0,3 bis 0,6 Gew.-% Mangan (Mn),
und/oder
von 0,15 bis 0,3 Gew.-% Zink (Zn),
insbesondere von 0,15 bis 0,25 Gew.-% Zink (Zn),
und/oder
von 0,10 bis 0,20 Gew.-% Kupfer (Cu),
und/oder
von 0,10 bis 0,25 Gew.-% Eisen (Fe),
insbesondere von 0,15 bis 0,25 Gew.-% Eisen (Fe),
und/oder
von 0,05 bis 0,15 Gew.-% Titan (Ti),
und/oder
von 0,015 bis 0,025 Gew.-% Strontium (Sr) aufweist.

4. Druckgussbauteil nach Anspruch 1 oder 2, **dadurch gekennzeichnet, dass** die aushärtbare Aluminiumlegierung
| | |
|---|---|
| bis 0,05 | Gew.-% Mangan (Mn) und/oder |
| bis 0,05 | Gew.-% Kupfer (Cu) |
aufweist.

5. Karosseriekomponente für ein Kraftfahrzeug mit einem Druckgussbauteil (I1) nach einem der Ansprüche 1 bis 4.

6. Karosseriekomponente nach Anspruch 5, mit mindestens einer Stanzniete (N) und mit einem anderen Bauteil (A), wobei das Druckgussbauteil (I1) mit dem anderen Bauteil (A) über die Stanzniete (N) fest verbunden ist.

7. Kraftfahrzeug mit einer Karosseriekomponente nach Anspruch 5 oder 6.

8. Verfahren zur Herstellung eines Druckgussbauteils nach einem der Ansprüche 1 bis 4, wobei das Verfahren eine Wärmebehandlung mit folgenden Schritten in der angegebenen Reihenfolge umfasst:
Zumindest zweistufiges Glühen, umfassend wenigstens
ein erstes Glühen bei einer Temperatur im Bereich von 320 °C bis 450 °C über eine Zeitdauer von 20 Minuten bis 75 Minuten, und
ein zweites Glühen bei einer Temperatur im Bereich von 510 °C bis 540 °C über eine Zeitdauer von 5 Minuten bis 35 Minuten,
Abschrecken mit einem Temperaturgradienten im Bereich von größer 4 K/s und
zumindest dreistufige Warmauslagerung, umfassend wenigstens eine
erste Warmauslagerung bei einer Temperatur im Bereich von 100 °C bis 180 °C über eine Zeitdauer von 40 Minuten bis 150 Minuten, eine
zweite Warmauslagerung bei einer Temperatur im Bereich von 180 °C bis 300 °C über eine Zeitdauer von 30 Minuten bis 100 Minuten und eine
dritte Warmauslagerung bei einer Temperatur im Bereich von 230 °C bis 300 °C über eine Zeitdauer von 5 Minuten bis 120 Minuten.

9. Verfahren nach Anspruch 8, **dadurch gekennzeichnet, dass** das erste Glühen bei einer Temperatur im Bereich von 390 °C bis 410 °C und/oder über eine Zeitdauer von 50 Minuten bis 70 Minuten erfolgt

10. Verfahren nach Anspruch 8, **dadurch gekennzeichnet, dass** das zweite Glühen bei einer Temperatur im Bereich von 520 °C bis 535 °C, insbesondere von 525 °C bis 535 °C, und/oder über eine Zeitdauer von 25 bis 30 Minuten erfolgt.

11. Verfahren nach Anspruch 8, **dadurch gekennzeichnet, dass** das Abschrecken mit einem Temperaturgradienten im Bereich von 7 K/s bis 20 K/s erfolgt.

12. Verfahren nach Anspruch 8, **dadurch gekennzeichnet, dass** die erste Warmauslagerung bei einer Temperatur im Bereich von 140 °C bis 160 °C und/oder über eine Zeitdauer von 110 Minuten bis 130 Minuten erfolgt.

13. Verfahren nach Anspruch 8, **dadurch gekennzeichnet, dass** die zweite Warmauslagerung bei einer Temperatur im Bereich von 190 °C bis 210 °C und/oder über eine Zeitdauer von 50 Minuten bis 70 Minuten erfolgt.

14. Verfahren nach Anspruch 8, **dadurch gekennzeichnet, dass** die dritte Warmauslagerung bei einer Temperatur im Bereich von 230 °C bis 270 °C und/oder über eine Zeitdauer von 10 Minuten bis 30 Minuten erfolgt.

## Claims

1. A die-cast component made of a temperable aluminum alloy with the following alloy components:
| | |
|---|---|
| from 5.0 to 9.0 | wt% silicon (Si), |
| from 0.25 to 0.5 | wt% magnesium (Mg)and optionally |
| up to 0.8 | wt% manganese (Mn), |
| from 0.08 to 0.35 | wt% zinc (Zn), |
| from 0.08 to 0.35 | wt% chromium (Cr), |
| up to 0.30 | wt% zirconium (Zr), |
| up to 0.25 | wt% iron (Fe), |
| up to 0.15 | wt% titanium (Ti), |
| up to 0.20 | wt% copper (Cu), |
| up to 0.025 | wt% strontium (Sr), |
| up to 0.2 | wt% vanadium (V), |
| up to 0.2 | wt% molybdenum (Mo) |
and residual aluminum as well as inevitable production-related impurities, containing at most 0.05 wt% of each and at most 0.15 wt% collectively,
wherein the die-cast component
has a yield strength (R_{p0.2}) of greater than 190 MPa and
an elongation at break (A₅) of greater than or equal to 7% and
the uniform elongation (A_{g}) and necking elongation (A_{z}) satisfy the condition A_{z} ≥ A_{g}/2.

2. The die-cast component according to claim 1, **characterized in that** this die-cast component
has a uniform elongation (A_{g}) of at least 6% and
a necking elongation (A_{z}) of at least 4%.

3. The die-cast component according to claim 1 or 2, **characterized in that** the
temperable aluminum alloy has
from greater than 6.5 to 9.0 wt% silicon (Si),
more particularly from greater than 6.5 to 8 wt% silicon (Si),
and/or from 0.3 to 0.5 wt% magnesium (Mg),
and/or from 0.3 to 0.6 wt% manganese (Mn),
and/or from 0.15 to 0.3 wt% zinc (Zn),
more particularly from 0.15 to 0.25 wt% zinc (Zn),
and/or from 0.10 to 0.20 wt% copper (Cu),
and/or
from 0.10 to 0.25 wt% iron (Fe),
more particularly from 0.15 to 0.25 wt% iron (Fe)
and/or from 0.05 to 0.15 wt% titanium (Ti),
and/or from 0.015 to 0.025 wt% strontium (Sr).

4. The die-cast component according to claim 1 or 2, **characterized in that** the temperable aluminum alloy has
up to 0.05 wt% manganese (Mn)
and/or
up to 0.05 wt% copper (Cu).

5. A body component for a motor vehicle with a die-cast component (11) according to one of claims 1 to 4.

6. The body component according to claim 5, with at least one punch rivet (N) and with another component (A), wherein the die-cast component (11) is firmly connected to the other component (A) by means of the punch rivet (N).

7. A motor vehicle with a body component according to claim 5 or 6.

8. A method for producing a die-cast component according to one of claims 1 to 4, wherein the method comprises a heat treatment with the following steps in the indicated sequence:
at least a two-stage annealing, comprising at least
a first annealing at a temperature in the range from 320 °C to 450 °C for a duration of from 20 minutes to 75 minutes and
a second annealing at a temperature in the range from 510 °C to 540 °C for a duration of from 5 minutes to 35 minutes,
quenching with a temperature gradient in the range of greater than 4 K/s and at least a three-stage artificial aging, comprising at least a
first artificial aging at a temperature in the range from 100 °C to 180 °C for a duration of from 40 minutes to 150 minutes, a
second artificial aging at a temperature in the range from 180 °C to 300 °C for a duration of from 30 minutes to 100 minutes, and a
third artificial aging at a temperature in the range from 230 °C to 300 °C for a duration of from 5 minutes to 120 minutes.

9. The method according to claim 8, **characterized in that** the first annealing takes place at a temperature in the range from 390 °C to 410 °C and/or for a duration of from 50 minutes to 70 minutes.

10. The method according to claim 8, **characterized in that** the second annealing takes place at a temperature in the range from 520 °C to 535 °C, more particularly in the range from 525 °C to 535 °C, and/or for a duration of from 25 to 30 minutes.

11. The method according to claim 8, **characterized in that** the quenching takes place with a temperature gradient in the range from 7 K/s to 20 K/s.

12. The method according to claim 8, **characterized in that** the first artificial aging takes place at a temperature in the range from 140 °C to 160 °C and/or for a duration of from 110 minutes to 130 minutes.

13. The method according to claim 8, **characterized in that** the second artificial aging takes place at a temperature in the range from 190 °C to 210 °C and/or for a duration of from 50 minutes to 70 minutes.

14. The method according to claim 8, **characterized in that** the third artificial aging takes place at a temperature in the range from 230 °C to 270 °C and/or for a duration of from 10 minutes to 30 minutes.

## Revendications

1. Élément coulé sous pression en alliage d'aluminium durcissable, comprenant les éléments d'alliage suivants :
| | |
|---|---|
| de 5,0 à 9,0 | % en poids de silicium (Si), |
| de 0,25 à 0,5 | % en poids de magnésium (Mg) et éventuellement de |
| jusqu'à 0,8 | % en poids de manganèse (Mn), |
| de 0,08 à 0,35 | % en poids de zinc (Zn), |
| de 0,08 à 0,35 | % en poids de chrome (Cr), |
| jusqu'à 0,30 | % en poids de zirconium (Zr), |
| jusqu'à 0,25 | % en poids de fer (Fe), |
| jusqu'à 0,15 | % en poids de titane (Ti), |
| jusqu'à 0,20 | % en poids de cuivre (Cu), |
| jusqu'à 0,025 | % en poids de strontium (Sr), |
| jusqu'à 0,2 | % en poids de vanadium (V), |
| jusqu'à 0,2 | % en poids de molybdène (Mo), |
et le reste étant de l'aluminium ainsi que des impuretés inévitables liées à la fabrication, à raison de 0,05 % en poids maximum pour chacune et de 0,15 % en poids maximum au total,
l'élément coulé sous pression présentant
une limite d'élasticité (R_{p0,2}) supérieure à 190 MPa et
un allongement à la rupture (A₅) supérieur ou égal à 7 % et
l'allongement uniforme (A_{g}) et l'allongement de striction (A_{z}) remplissant la condition A_{z} ≥ A_{g}/2.

2. Élément coulé sous pression selon la revendication 1, **caractérisé en ce que** ledit élément coulé sous pression présente
un allongement uniforme (A_{g}) d'au moins 6 % et
un allongement de striction (A_{z}) d'au moins 4 %.

3. Élément coulé sous pression selon la revendication 1 ou 2, **caractérisé en ce que** l'alliage d'aluminium durcissable présente
de plus de 6,5 à 9,0 % en poids de silicium (Si),
en particulier de plus de 6,5 à 8 % en poids de silicium (Si),
et/ou
de 0,3 à 0,5 % en poids de magnésium (Mg),
et/ou
de 0,3 à 0,6 % en poids de manganèse (Mn),
et/ou
de 0,15 à 0,3 % en poids de zinc (Zn),
en particulier de 0,15 à 0,25 % en poids de zinc (Zn),
et/ou
de 0,10 à 0,20 % en poids de cuivre (Cu),
et/ou
de 0,10 à 0,25 % en poids de fer (Fe),
en particulier de 0,15 à 0,25 % en poids de fer (Fe),
et/ou
de 0,05 à 0,15 % en poids de titane (Ti),
et/ou
de 0,015 à 0,025 % en poids de strontium (Sr).

4. Élément coulé sous pression selon la revendication 1 ou 2, **caractérisé en ce que** l'alliage d'aluminium durcissable présente
| | |
|---|---|
| jusqu'à 0,05 | % en poids de manganèse (Mn) et/ou |
| jusqu'à 0,05 | % en poids de cuivre (Cu). |

5. Composant de carrosserie pour un véhicule automobile comportant un élément coulé sous pression (I1) selon l'une des revendications 1 à 4.

6. Composant de carrosserie selon la revendication 5, comportant au moins un rivet autoperceur (N) et un autre élément (A), l'élément coulé sous pression (I1) étant rendu solidaire de l'autre élément (A) par le rivet autoperceur (N).

7. Véhicule automobile comportant un composant de carrosserie selon la revendication 5 ou 6.

8. Procédé de fabrication d'un élément coulé sous pression selon l'une des revendications 1 à 4, le procédé comprenant un traitement thermique comportant les étapes suivantes dans l'ordre indiqué :
un recuit en au moins deux phases, comprenant au moins
un premier recuit à une température comprise dans la plage de 320 °C à 450 °C pendant une durée de 20 minutes à 75 minutes, et
un deuxième recuit à une température comprise dans la plage de 510 °C à 540 °C pendant une durée de 5 minutes à 35 minutes,
une trempe avec un gradient de température supérieur à 4 K/s, et
au moins un vieillissement à chaud en trois phases, comprenant au moins
un premier vieillissement à chaud à une température comprise dans la plage de 100 °C à 180 °C pendant une durée de 40 minutes à 150 minutes,
un deuxième vieillissement à chaud à une température comprise dans la plage de 180 °C à 300 °C pendant une durée de 30 minutes à 100 minutes et
un troisième vieillissement à chaud à une température comprise dans la plage de 230 °C à 300 °C pendant une durée de 5 minutes à 120 minutes.

9. Procédé selon la revendication 8, **caractérisé en ce que** le premier recuit est effectué à une température comprise dans la plage de 390 °C à 410 °C et/ou pendant une durée de 50 minutes à 70 minutes.

10. Procédé selon la revendication 8, **caractérisé en ce que** le deuxième recuit est effectué à une température comprise dans la plage de 520 °C à 535 °C, en particulier de 525 °C à 535 °C, et/ou pendant une durée de 25 à 30 minutes.

11. Procédé selon la revendication 8, **caractérisé en ce que** la trempe est effectuée avec un gradient de température compris dans la plage de 7 K/s à 20 K/s.

12. Procédé selon la revendication 8, **caractérisé en ce que** le premier vieillissement à chaud est effectué à une température comprise dans la plage de 140 °C à 160 °C et/ou pendant une durée de 110 minutes à 130 minutes.

13. Procédé selon la revendication 8, **caractérisé en ce que** le deuxième vieillissement à chaud est effectué à une température comprise dans la plage de 190 °C à 210 °C et/ou pendant une durée de 50 minutes à 70 minutes.

14. Procédé selon la revendication 8, **caractérisé en ce que** le troisième vieillissement à chaud est effectué à une température comprise dans la plage de 230 °C à 270 °C et/ou pendant une durée de 10 minutes à 30 minutes.
